# EUROPÄISCHE PATENTSCHRIFT

(11) **EP 1 727 927 B1**
(45) Veröffentlichungstag und Bekanntmachung des Hinweises auf die Patenterteilung: **18.06.2008**
(21) Anmeldenummer: 05716016.0
(22) Anmeldetag: 12.03.2005
(51) Int. Cl.: D02G 3/40

(54) **VERFAHREN ZUM BESCHICHTEN EINES GARNES**
METHOD FOR COATING A YARN
PROCEDE D'ENDUCTION D'UN FIL

(30) Priorität: 18.03.2004 EP 04006473
(43) Veröffentlichungstag der Anmeldung: 06.12.2006
(73) Patentinhaber: Diolen Industrial Fibres B.V., 6827 AV Arnhem (NL)
(72) Erfinder: TIJINK, Freddy, Marinus, Johannes, NL-7573 AZ Oldenzaal (NL); FEIJEN, Henricus, Hubertus, Wilhelmus, NL-6881 EC Velp (NL); STIEFELHAGEN, Ronald, NL-3953 BR Maarsbergen (NL); VIETH, Christian, 63939 Wörth (DE); DORTMANS, Johannes, Petrus, Maria, NL-6891 ED Rozendaal (NL)
(74) Vertreter: Oberlein, Gerriet H. R.
(86) Internationale Anmeldenummer: PCT/EP2005/002668
(87) Internationale Veröffentlichungsnummer: WO 2005/093142

(56) Entgegenhaltungen:
- EP-A- 0 136 727
- WO-A-95/32618
- DE-A- 4 002 109
- DE-A- 19 850 026
- FR-A- 2 105 086
- US-A- 4 197 345
- US-A- 5 142 754
- US-A- 5 573 850
- US-A- 5 625 976
- US-B1- 6 682 816

## Beschreibung

Die vorliegende Erfindung ist gerichtet auf ein Verfahren zum Beschichten eines Garnes umfassend die Schritte, bei denen das Garn zunächst mit einer Dispersion aus dem Beschichtungsmittel in einem Dispersionsmittel oder mit dem Beschichtungsmittel in geschmolzener Form in Kontakt gebracht wird, gegebenenfalls überschüssige Dispersion oder Schmelze vom Garn wieder abgestreift wird, und anschließend die Beschichtung auf dem Garn ausgebildet wird, wobei dieses im Falle der Dispersion durch zumindest teilweises Entfernen des Dispersionsmittels mittels Erwärmung geschieht, und das so beschichtete Garn daraufhin abgekühlt und aufgewickelt wird.

Ein solches Verfahren ist bekannt. So beschreibt beispielsweise die US-A-3,407,092 ein beschichtetes Garn, das erhalten wird, indem ein Garn aus Nylon durch ein Bad aus einer Emulsion, enthaltend ein Copolymer auf Basis Acrylat in wässriger Emulsion, geleitet wird und anschließend bei etwa 93 °C zwei Minuten lang getrocknet wird. Dieses Garn wird dann gekühlt und gezwirnt. Der Auftrag an Beschichtungsmittel beträgt bei den Garnen der US 3,407,092 ca. 1 bis 10 Gew.-%.

Das Beschichten oder Coaten von Flächengebilden, wie Geweben, Gewirken, Papier und Vliesstoffen ist ebenfalls bekannt. Allgemein versteht man unter dieser Art von Beschichtung das Aufbringen eines filmartigen Überzugs aus Natur- oder Kunststoffen, als Streichmasse, auf das Flächengebilde bzw. die Trägerbahn, mit dem Zweck, diese für besondere Anforderungen geeignet zu machen bzw. ihr neue Eigenschaften zu verleihen, z.B. für Kunstleder, Bedeckungen, Planen usw. Durch Kombination geeigneter Flächengebilde bzw. Trägerbahnen und Beschichtungen können Fertigprodukte mit vollkommen neuen Eigenschaften erhalten werden, wobei das Flächengebilde in erster Linie für die mechanische Festigkeit des Endproduktes verantwortlich ist, während die aufgebrachte Beschichtung das Verhalten des Materials beim Gebrauch gegen äußere Einflüsse, wie Atmungsfähigkeit, Knick- und Kratzfestigkeit, Lichtstrahlung, chemische Beständigkeit, flame retardancy, Wasser, Wärme, sowie das Aussehen, wie Bedruckung, Färbung, Narbung, und die besondere Verwendbarkeit bestimmt.

In der Regel wird die Beschichtung als eine gleichmäßig dicke Schicht mittels sogenannter Streichmesser auf die Trägerbahn gestrichen. Die Dicke der Beschichtung richtet sich nach dem jeweiligen Verwendungszweck und kann sowohl Bruchteile eines Millimeters als auch mehrere Millimeter betragen. Eine solche Auftragsform ist dem Fachmann an sich bekannt und braucht hier nicht weiter ausgeführt zu werden.

Hinsichtlich des Aufbaus der Beschichtung ist zu beachten, dass eine gute Haftung der Beschichtung auf der Trägerbahn oft nur dann gewährleistet ist, wenn zunächst eine Grundierung mit einer sehr geringen Menge der Beschichtung aufgebracht wird. Nach der Zwischentrocknung wird die anteilsmäßig größere Schicht aufgebracht und ggf. sogar noch eine dritte sogenannte Schlussschicht, auch Schlussstrich genannt, aufgebracht - letztere besonders, um die Kratzfestigkeit zu gewährleisten.

Der Prozess des Beschichtens von Flächengebilden kann also durchaus aus mehreren Stufen bestehen, in deren Verlauf oft verhältnismäßig große Auftragsmengen an Beschichtungsmitteln eingesetzt werden. Hinzu kommt in der Regel auch noch der Herstellungsschritt des Flächengebildes an sich, also beispielsweise das Herstellen von Flächengeweben aus Garnen usw.

Es wäre daher wünschenswert, wenn zumindest Teile des Beschichtungsverfahrens bereits in vorgelagerten Prozessstufen durchgeführt werden könnten, also beispielsweise noch vor dem Webschritt. Dann könnten beschichtete Garne direkt zu beschichteten Flächengeweben verarbeitet werden, die lediglich noch unter Anwendung von Wärme und/oder Druck, z.B. durch Heißpressen, zu einer gleichmäßigen und dauerhaften Beschichtung des Gewebes führen.

Auch wäre es sinnvoll, wenn z.B. eine Teilbeschichtung bereits auf den Garnen bzw. im Gewebe vorliegen würde, so dass lediglich nur noch ein oder vielleicht zwei Beschichtungsschritte am fertigen Flächengebilde ausgeführt werden müssen.

Es hat nicht an Versuchen gefehlt, die Garne bereits vor ihrer Weiterverarbeitung zur Flächengebilden mit Beschichtungen auszurüsten, wie beispielsweise in der oben zitierten US 3,407,092 ausgeführt.

Leider weisen die bekannten Verfahren zur Beschichtung von Garnen stets noch Nachteile auf, die ihre Anwendungsmöglichkeiten einschränken. So ist oft die Auftragsmenge an Beschichtung auf den Garnen zu gering, um als gleichwertiger Ersatz für die erst anschließend folgende Beschichtung der Flächengebilde zu dienen. Auch die Auftragsmenge in der US 3,407,092 ist mit 1 bis 10 Gew.-% zu gering.

Weiterhin weisen die durch direkte Beschichtung erhaltenen Garne häufig eine zu geringe Gleichmäßigkeit, sowohl hinsichtlich der Menge an Beschichtung, als auch hinsichtlich der Form der so erhaltenen beschichteten Garne auf. Es werden häufig nicht gleichmäßig runde bzw. abgeplattete Garne erhalten, die nur schwierig, z.B. auf Webmaschinen, weiter verarbeitbar sind. Dieses Problem tritt naturgemäß verstärkt in Erscheinung, wenn es sich um hohe Auftragsmengen an Beschichtungsmitteln handelt.

Darüber hinaus ist auch die Geschwindigkeit des Auftragens an Beschichtung auf die Garne problematisch, da zum einen bei hohen Geschwindigkeiten der Auftrag ungleichmäßig und/oder zu gering ist, wohingegen bei niedrigeren Geschwindigkeiten der Prozess an sich unökonomisch wird. Unter Geschwindigkeit im Sinne der vorliegenden Erfindung soll die Strecke an Garn verstanden werden, die innerhalb einer Zeiteinheit mit dem Beschichtungsmittel in Berührung kommt.

Aufgabe der vorliegenden Erfindung ist es daher, ein weiteres Verfahren zur Beschichtung von Garnen zur Verfügung zu stellen, dass die vorstehend geschilderten Probleme zumindest reduziert.

Es wurde nun überraschend gefunden, dass die erfindungsgemäße Aufgabe durch ein Verfahren, wie im Eingangsabsatz oder im Oberbegriff des Anspruchs 1 beschrieben, gelöst wird, das sich dadurch auszeichnet, dass das beschichtete Garn eine zusätzliche Abkühlung vor der Aufwicklung erfährt.

Durch diese verhältnismäßig einfache Maßnahme werden Garne erhalten, die nicht nur einen hohen und gleichmäßigen Auftrag an Beschichtung aufweisen, sondern auch hinsichtlich ihrer gleichmäßigen runden Form sehr gut zur Weiterverarbeitung geeignet sind. Garne aus Multifilamenten verhalten sich nach der erfindungsgemäßen Beschichtung dann ähnlich wie Monofilamente, was sich beispielsweise sehr vorteilhaft auf ihr Ablaufverhalten auswirkt.

Das durch die Ausbildung der Beschichtung mittels Wärme bzw. durch den Kontakt mit dem Beschichtungsmittel in geschmolzener Form noch relativ heiße Garn wird also neben der Abkühlung durch Umgebungsluft noch zusätzlich abgekühlt, wobei sich zu diesem Zweck besonders eine wassergekühlte Tangeldüse bewährt hat.

Unter Garn soll im Rahmen dieser Erfindung die im übrigen gebräuchliche Bezeichnung für "praktisch endloses fadenförmiges Gebilde aus endlichen Fasern oder aus ein oder mehreren praktisch endlosen Elementarfäden" verstanden werden.

Unter Dispersion soll im Rahmen dieser Erfindung eine feine Verteilung eines Stoffes in einem anderen Stoff zu verstehen sein. Der Dispersionsgrad kann von grobdispersen Systemen mit einer durchschnittlichen Teilchengröße von > 10⁻⁶ m über kolloiddisperse Systeme mit einer durchschnittlichen Teilchengröße zwischen 10⁻⁶ m und 10⁻⁹ m bis hin zu den molekulardispersen Systemen (Teilchengröße < 10⁻¹⁰ m) reichen. Im Rahmen dieser Erfindung werden in der Regel flüssige Dispersionsmittel und feste oder flüssige disperse Bestandteile eingesetzt. Solche Dispersionen sind dem Fachmann als Emulsion bzw. Sol bekannt

Das erfindungsgemäße Verfahren eignet sich besonders vorteilhaft als Bestandteil eines Streck- oder Spinnstreckprozesses, in dessen Verlauf es eingebaut werden kann. Um das Verfahren noch ökonomischer zu gestalten, wird vorgeschlagen, die im Falle des Entfernens des Dispersionsmittels nötige Wärme während des ohnehin im Streckprozess notwendigen Relaxationsschrittes zuzuführen. Dadurch kommt es in einfacher und vorteilhafter Weise zum Einstellen der gewünschten Beschichtung und der angestrebten Garneigenschaften.

In einer bevorzugten Ausführungsform erfolgt die Kontaktierung des Garnes mit der Dispersion oder dem Beschichtungsmittel in geschmolzener Form durch ein Durchleiten des Garnes durch die Dispersion oder die Schmelze.

Hierbei hat es sich besonders bewährt, wenn sich die Dispersion des Beschichtungsmittels oder das Beschichtungsmittel in geschmolzener Form innerhalb eines Behältnisses befindet, durch die das Garn beispielsweise mittels Rollen hindurchgeführt wird. Unmittelbar nach dem Verlassen des Behältnisses kann das Garn dabei durch einen Abstreifer geführt werden, z.B. in Form einer runden Öffnung, deren Durchmesser verstellbar ist. Durch diese Ausführung des Abstreifers als verstellbare "Blende" läßt sich die abzustreifende Menge an Dispersions- bzw. Beschichtungsmittel in geschmolzener Form auf sehr einfache, aber effektive Weise einstellen.
Der besondere Vorteil bei dieser Art des Beschichtungsmittelauftrags liegt darin, dass auch Garne erhalten werden können, die nur relativ geringe Mengen an Beschichtungsmittel aufnehmen. Diese derart beschichteten Garne eigen sich, beispielsweise nach dem Webprozess, vorzüglich als Grundform für das Auftragen eines weiteren Beschichtungsschrittes, in dessen Verlauf ggf. Additive, wie Haftungsaktivierer und dergleichen, zugesetzt werden können, die andererseits aufgrund zu geringer Stabilität nicht einzusetzen sind.
Der erfindungsgemäße Prozess erlaubt daher eine hohe Flexibilität bei der Herstellung beschichteter Garne bzw. Flächengebilde.

Selbstverständlich sind auch weitere Arten für das Auftragen des Beschichtungsmittels denkbar. So kann die Schmelze bzw. die Dispersion mit dem Beschichtungsmittel auch durch an sich übliche und bekannte Präparationsvorrichtungen, beispielsweise durch Aufsprühen, oder mittels Auftragsrollen ("kiss-rolls") aufgebracht werden.

Ein weiterer Vorteil des Verfahrens besteht darin, dass die zu beschichtenden Garne auch ungezwirnt, beispielsweise als nebeneinanderliegende Multifilamente, durch das Beschichtungsmittel laufen können. Das Behandeln von ungezwirnten Garnen ist sogar erwünscht, da nach dem Erstellen von Flächengebilden, beispielsweise von Geweben, aus diesen ungezwirnt beschichteten Garnen durch den Einsatz von Druck und Temperatur sehr dichte und geschlossene Flächengebilde erhalten werden können. Durch das verhältnismäßig breitflächigere Zusammenliegen der einzelnen Filamente im ungezwirnten Garn im Vergleich zum gezwirnten Garn kommt es zu einer größeren Verbreiterung auch im Gewebe. Dadurch entsteht ein ganz hervorragender Gewebeschluss, der sich für eine Reihe von Anwendungen gut ausnutzen läßt. Darüber hinaus ist das so erhaltene Gewebe auch relativ dünn im Verhältnis zu Geweben, die aus beschichteten und gezwirnten Garnen erhalten werden.

In einer weiteren bevorzugten Ausführungsform werden die Garne in Form von Einzel- bzw. Monofilamenten dem Beschichtungsverfahren gemäß der vorliegenden Erfindung unterzogen. Durch die Beschichtung der Einzelfilamente mit dem Beschichtungsmittel kommt es zur Ausbildung einer Kern-Mantel-Struktur nach Art des (wesentlich aufwendigeren) Bikomponentenspinnens, wobei das Beschichtungsmittel die Mantelkomponente bildet. Werden nun anschließend diese derart beschichteten Einzelfilamente wieder zusammengebracht und mit Wärme und ggf. auch Druck behandelt, schmelzen die Mantelkomponenten auf und es kommt zur Ausbildung einer praktisch geschlossenen Umhüllung um die durch die Filamente gebildeten Kernkomponenten. Derart erhaltene Strukturen zeichnen sich durch das Nichtvorhandensein des unerwünschten Dochteffektes (wicking) aus. Somit ist das erfindungsgemäße Verfahren gut geeignet zur Herstellung von sogenannten "low-wick"- bzw. bevorzugt "no-wick"-Garnen.

Bei den zu beschichtenden Garnen handelt es sich vorteilhaft um Garne aus thermoplastischen Polymeren, wie Polyamid, Polyester oder Polyolefin sowie Blends oder Copolymere daraus.

Selbstverständlich ist es aber auch möglich, andere Arten von Garnen, z.B. aus Naturfasern oder auch lösungsmittelgesponnene Garne in der erfindungsgemäßen Art zu behandeln.
Die gute Eignung der Thermoplasten für das beanspruchte Verfahren liegt jedoch darin begründet, dass es sich in bequemer Weise in typische Schmelzspinnprozesse mit angeschlossenen bzw. nachgelagerten Verstreckeinrichtungen integrieren läßt.

Besonders bevorzugt - aufgrund ihres häufigen Einsatzes in beschichteten Flächengeweben - sind solche Garne, die im wesentlichen aus Polyethylenterephthalat bestehen.

Es wird bevorzugt, wenn die Beschichtung kontinuierlich bei Geschwindigkeiten des Garnes zwischen 50 und 1000 m/min durchgeführt wird.

Als Beschichtungsmittel eignen sich prinzipiell alle Materialien, die sich aufschmelzen und/oder dispergieren lassen. Besonders bevorzugt wird im Rahmen der vorliegenden Erfindung allerdings, wenn es sich bei dem Beschichtungsmittel um ein Polymer handelt, das gewählt ist aus der Gruppe enthaltend Silikon-, Polyurethan-, Polyolefin-, Polyacrylat-, Polyvinylverbindungen sowie Copolymere und Blends daraus.

Noch mehr bevorzugt sind Beschichtungsmittel, die im wesentlichen aus Polyvinylchlorid bestehen.

Hinsichtlich des Dispersionsmittels ist es wünschenswert- insbesondere aus Umwelt- und Kostengesichtspunkten, wenn es sich dabei um Wasser handelt.

Das erfindungsgemäße Verfahren ermöglicht es, Auftragsmengen an Beschichtungsmittel zwischen 1 und 800 Gew.-%, bevorzugt zwischen 10 und 500 Gew.-%, noch bevorzugter zwischen 50 und 400 Gew.-%, auf den Garnen in gut einstellbarer Menge und reproduzierbar sowie gleichmäßig zu erhalten.

Die vorliegende Erfindung ist weiterhin auf beschichtete Garn gerichtet, die nach dem erfindungsgemäßen Verfahren erhältlich sind, sowie auf Flächengebilde, wie Gewebe oder Vliese, die derart beschichtete Garne enthalten.

Die vorliegende Erfindung ist ebenfalls auf beschichtete Garne bzw. daraus erhältliche Flächengebilde gerichtet, die nach dem erfindungsgemäßen Verfahren erhältlich sind bei denen das Beschichtungsmittel so gewählt ist, dass es zu einer erhöhten Transparenz des so erhaltenen beschichteten Garnes bzw. Flächengebilde kommt.

Materialien, die aus teilkristallinen Polymeren, wie z.B. Polyethylenterephthalat (PET), aufgebaut sind, sind an sich transparent, da ihre Morphologie aus Kristallen besteht ist, welche viel kleiner sind als die Wellenlänge des sichtbaren Lichtes. Daher sind z.B. die Wände von aus teilkristallinen PET bestehenden PET-Flaschen durchsichtig.
Liegen die teilkristallinen Polymer jedoch in Form von Garnen bzw. Filamenten vor, dann verhalten sich diese Garne aufgrund ihres sehr geringen Durchmessers und des Unterschiedes der Brechnungsindices zwischen der Luft und dem Garn wie große Linsen. Diese starke Brechung des Lichtes ist der Grund dafür, dass ein Garnbündel undurchsichtig wirkt.

Die Lösung dieses Problems gelingt dadurch, dass das Garn mit einem Beschichtungsmittel beschichtet wird, das einen Brechungsindex aufweist, der sehr nahe an dem Brechungsindex des zu beschichtenden Garnes liegt. Vorzugsweise unterscheidet sich der Brechungsindex des Beschichtungsmittels, gemessen bei der Natrium-D-Wellenlänge, um nicht mehr als 0,01, noch bevorzugter um nicht mehr als 0,001, von dem Brechungsindex des Garnes.
Geeignete Beschichtungsmittel für Garne auf Basis von Polyethylenterephthalat sind z.B. PVC, Polyurethane, Polydimetylsiloxane, aber auch Polystyrole und Silikone bzw. Mischungen aus den genannten Polymeren.

Im Falle von (teil-)verstreckten Garnen kommt noch ein weiteres Problem hinzu, indem verstreckte - also orientierte - Garne, besonders technische Garne, eine hohe Doppelbrechung aufweisen. Doppelbrechung bezeichnet die Erscheinung, dass die Fortpflanzungsgeschwindigkeit und damit der Brechungsindex eines Materials von der Schwingungsrichtung des einfallenden Lichtes abhängt. Die Doppelbrechung beruht darauf, dass die (orientierten) Moleküle bzw. das Molekülgitter des betreffenden Materials in verschiedenen Richtungen verschieden große Polarisierbarkeiten aufweisen. Dadurch wird zirkular polarisiertes natürliches Licht, das als Superposition zweier senkrecht zueinander linear polarisierter Strahlen aufgefasst werden kann, bei der Brechung im Material in zwei getrennte Strahlen mit verschiedenem Brechungsindex zerlegt. Doppelbrechung tritt in allen Kristallen auf, die nicht zum regulären System gehören, und ist daher ein Maß für die Molekülorientierung z.B. in verstreckten Polymeren.

Die Idee ist nun, zunächst die Brechungsindices der beiden senkrecht zueinander stehenden linear polarisierten Strahlen zu bestimmen, daraus einen isotropen Brechungsindex für das Material zu ermitteln und dann diesen so gefundenen isotropen Brechungsindex mit dem des Beschichtungsmittels - wie oben beschrieben - zu korrelieren.

Im Falle eines hochverstreckten Polyethylenterephthalatgarnes betragen beispielsweise die Brechungsindices der beiden senkrecht zueinander stehenden Strahlen 1,73 und 1,55 bei der Natrium Wellenlänge. Daraus resultiert ein isotroper Index für das Garn von 1,61, woraus sich wiederum ein Brechungsindex für das Beschichtungsmittel im Bereich von 1,60 bis 1,62 ergibt.

## Patentansprüche

1. Verfahren zum Beschichten eines Garnes umfassend die Schritte, bei denen das Garn zunächst mit einer Dispersion aus dem Beschichtungsmittel in einem Dispersionsmittel in Kontakt gebracht wird, gegebenenfalls überschüssige Dispersion vom Garn wieder abgestreift wird, und anschließend die Beschichtung auf dem Garn ausgebildet wird, wobei dieses durch zumindest teilweises Entfernen des Dispersionsmittels mittels Erwärmung geschieht, und das so beschichtete Garn daraufhin abgekühlt und aufgewickelt wird, **dadurch gekennzeichnet, dass** das beschichtete Garn eine zusätzliche Abkühlung vor der Aufwicklung erfährt.

2. Verfahren nach Anspruch 1, **dadurch gekennzeichnet, dass** die zusätzliche Abkühlung mittels einer wassergekühlten Tangeldüse durchgeführt wird.

3. Verfahren nach Anspruch 1 oder 2, **dadurch gekennzeichnet, dass** die Beschichtung des Garnes Teil eines Streck- oder Spinnstreckprozesses ist und die Erwärmung zum Entfernen des Dispersionsmittels während des Relaxationsschritttes durchgeführt wird.

4. Verfahren nach einem oder mehreren der vorausgehenden Ansprüche, **dadurch gekennzeichnet, dass** die Kontaktierung des Garnes mit der Dispersion durch ein Durchleiten des Garnes durch die Dispersion erfolgt.

5. Verfahren nach Anspruch 4, **dadurch gekennzeichnet, dass** sich die Dispersion des Beschichtungsmittels innerhalb eines Behältnisses befindet, durch das das Garn beispielsweise mittels Rollen hindurchgeführt wird.

6. Verfahren nach einem oder mehreren der vorausgehenden Ansprüche 1 bis 5, **dadurch gekennzeichnet, dass** es sich bei den Garnen um Garne aus thermoplastischen Polymeren handelt, wie Polyamid, Polyester oder Polyolefin sowie Blends oder Copolymere daraus.

7. Verfahren nach Ansprüche 6, **dadurch gekennzeichnet, dass** es sich bei den Garnen um Garne aus im wesentlichen Polyethylenterephthalat handelt.

8. Verfahren nach einem oder mehreren der vorausgehenden Ansprüche 1 bis 7, **dadurch gekennzeichnet, dass** die Beschichtung kontinuierlich bei Geschwindigkeiten zwischen 50 und 1000 m/min durchgeführt wird.

9. Verfahren nach einem oder mehreren der vorausgehenden Ansprüche 1 bis 8, **dadurch gekennzeichnet, dass** es sich bei dem Beschichtungsmittel um ein Polymeres handelt, das gewählt ist aus der Gruppe enthaltend Silikon-, Polyurethan-, Polyolefin-, Polyacrylat-, Polyvinylverbindungen sowie Copolymere und Blends.

10. Verfahren nach einem oder mehreren der vorausgehenden Ansprüche 1 bis 9, **dadurch gekennzeichnet, dass** es sich bei dem Beschichtungsmittel um Polyvinylchlorid handelt.

11. Verfahren nach einem oder mehreren der vorausgehenden Ansprüche 1 bis 10, **dadurch gekennzeichnet, dass** es sich bei dem Dispersionsmittel um Wasser handelt.

12. Verfahren nach einem oder mehreren der vorausgehenden Ansprüche 1 bis 11, **dadurch gekennzeichnet, dass** die zu beschichtenden Garne ungezwirnt eingesetzt werden.

13. Beschichtetes Garn, erhalten nach einem oder mehreren der vorausgehenden Ansprüche 1 bis 12, **dadurch gekennzeichnet, dass** der Brechungsindex des Beschichtungsmittels, gemessen bei der Natrium-D-Wellenlänge, um nicht mehr als 0,01, bevorzugt um nicht mehr als 0,001, von dem isotropen Brechungsindex des Garnes abweicht, wobei der isotrope Brechungsindex dem Mittelwert der Brechungsindices der beiden linear polarisierten Strahlen entspricht, die bei der Brechung des zirkular polarisierten natürlichen Lichtes im Garn entstehen.

14. Flächengewebe, wie Gewebe oder Vlies, enthaltend ein beschichtetes Garn nach einem oder mehreren der vorausgehenden Ansprüche 1 bis 13.

## Claims

1. Process for coating a yarn comprising the steps in which the yarn is first brought into contact with a dispersion consisting of the coating agent in a dispersion agent, excess dispersion is stripped off the yarn again if necessary, and finally the coating is formed on the yarn, this coating being formed through at least partial removal of the dispersion agent by heating, and the coated yarn thus produced is then cooled and wound up, **characterised in that** the coated yarn undergoes an additional cooling before winding.

2. Process according to Claim 1, **characterised in that** the additional cooling is performed by means of a water-cooled intermingling jet.

3. Process according to Claim 1 or 2, **characterised in that** the coating of the yarn is part of a drawing or spin-drawing process and the heating for removal of the dispersion agent is performed during the relaxation step.

4. Process according to one or more of the preceding claims, **characterised in that** the contact between the yarn and the dispersion is effected by passing the yarn through the dispersion.

5. Process according to Claim 4, **characterised in that** the dispersion of the coating agent is contained in a vessel through which the yarn is passed, for example by means of rollers.

6. Process according to one or more of the preceding Claims 1 to 5, **characterised in that** the yarns are yarns made from thermoplastic polymers, such as polyamide, polyester or polyolefin and blends or copolymers thereof.

7. Process according to Claim 6, **characterised in that** the yarns are yarns made predominantly of polyethylene terephthalate.

8. Process according to one or more of the preceding Claims 1 to 7, **characterised in that** the coating is performed continuously at speeds of between 50 and 1000 m/min.

9. Process according to one or more of the preceding Claims 1 to 8, **characterised in that** the coating agent is a polymer selected from the group containing compounds of silicone, polyurethane, polyolefin, polyacrylate, or polyvinyl as well as copolymers and blends thereof.

10. Process according to one or more of the preceding Claims 1 to 9, **characterised in that** the coating agent is polyvinyl chloride.

11. Process according to one or more of the preceding Claims 1 to 10, **characterised in that** the dispersion agent is water.

12. Process according to one or more of the preceding Claims 1 to 11, **characterised in that** the yarns to be coated are used untwisted.

13. Coated yarn obtained according to one or more of the preceding Claims 1 to 12, **characterised in that** the refractive index of the coating agent measured at the sodium D wavelength deviates by not more than 0.01, preferably by not more than 0.001, from the isotropic refractive index of the yarn, with the isotropic refractive index corresponding to the mean value of the refractive indices of the two linearly polarised beams resulting from the refraction of the circularly polarised natural light in the yarn.

14. Fabrics such as wovens or nonwovens containing a coated yarn according to one or more of the preceding Claims 1 to 13.

## Revendications

1. Procédé de revêtement d'un fil, comprenant les étapes dans lesquelles le fil est d'abord mis en contact avec une dispersion de l'agent de revêtement dans un agent de dispersion, la dispersion en excès est le cas échéant enlevée du fil, et ensuite le revêtement est formé sur le fil, où celui-ci se produit par élimination au moins partielle de l'agent de dispersion par chauffage, et le fil ainsi revêtu est refroidi et enroulé, **caractérisé en ce que** le fil revêtu subit un refroidissement supplémentaire avant l'enroulement.

2. Procédé selon la revendication 1, **caractérisé en ce que** le refroidissement supplémentaire est réalisé à l'aide d'une tuyère refroidie à l'eau.

3. Procédé selon la revendication 1 ou 2, **caractérisé en ce que** le fil fait partie d'un processus d'étirage ou de filage-étirage et le chauffage pour l'élimination de l'agent de dispersion est réalisé pendant l'étape de relaxation.

4. Procédé selon l'une ou plusieurs des revendications précédentes, **caractérisé en ce que** la mise en contact du fil avec la dispersion est réalisée par le passage du fil dans la dispersion.

5. Procédé selon la revendication 4, **caractérisé en ce que** la dispersion de l'agent de revêtement se produit dans un récipient, par lequel le fil est passé par exemple, avec des rouleaux.

6. Procédé selon l'une ou plusieurs des revendications précédentes 1 à 5, **caractérisé en ce que** le fil consiste en des fils de polymère thermoplastique, comme un polyamide, un polyester ou une polyoléfine, ainsi que des mélanges ou copolymères de ceux-ci.

7. Procédé selon la revendication 6, **caractérisé en ce que** le fil consiste en des fils constitués essentiellement de poly(téréphtalate d'éthylène).

8. Procédé selon l'une ou plusieurs des revendications précédentes 1 à 7, **caractérisé en ce que** le revêtement est réalisé en continu, à des vitesses allant de 50 à 1000 m/minute.

9. Procédé selon l'une ou plusieurs des revendications précédentes 1 à 8, **caractérisé en ce que** l'agent de revêtement consiste en un polymère, qui est choisi parmi le groupe contenant les composés silicone, polyuréthanne, polyoléfine, polyacrylate, polyvinyle, ainsi que les copolymères et mélanges.

10. Procédé selon l'une ou plusieurs des revendications précédentes 1 à 9, **caractérisé en ce que** l'agent de revêtement consiste en le poly(chlorure de vinyle).

11. Procédé selon l'une ou plusieurs des revendications précédentes 1 à 10, **caractérisé en ce que** l'agent de dispersion consiste en de l'eau.

12. Procédé selon l'une ou plusieurs des revendications précédentes 1 à 11, **caractérisé en ce que** les fils à revêtir sont des fils non retors.

13. Fil revêtu, obtenu selon une ou plusieurs des revendications précédentes 1 à 12, **caractérisé en ce que** l'indice de réfraction de l'agent de revêtement, mesuré pour la longueur d'onde D du sodium, ne s'écarte pas de plus de 0,01, de préférence pas plus de 0,001, de l'indice de réfraction isotrope du fil, où l'indice de réfraction isotrope correspond à la valeur moyenne de l'indice de réfraction des deux rayons polarisés linéaires, qui se forment lors de la réfraction de la lumière naturelle polarisée de manière circulaire, dans le fil.

14. Textile en nappe, comme un tissu ou un voile, contenant un fil revêtu selon une ou plusieurs des revendications précédentes 1 à 13.
